# EUROPÄISCHE PATENTANMELDUNG

(11) **EP 0 978 572 A1**
(43) Veröffentlichungstag der Anmeldung: **09.02.2000**
(21) Anmeldenummer: 99109579.5
(22) Anmeldetag: 14.05.1999
(51) Int. Cl.: C22C 5/02

(54) **Goldlegierung für Schmuckzwecke**

(30) Priorität: 01.08.1998 DE 19834858
(71) Anmelder: C. HAFNER GmbH & Co., D-75173 Pforzheim (DE)
(72) Erfinder: Knosp, Helmut, Dr., 75173 Pforzheim (DE); Wiesner, Klaus, 75334 Straubenhardt (DE); Bergbohm, Arnold, 75449 Wurmberg (DE)
(74) Vertreter: Trappenberg, Hans

(57) **Zusammenfassung**

Eine Goldlegierung für Schmuckzwecke enthält 70 bis 80 % Gold und 15 bis 25 % Kupfer. Die Legierung ist dadurch gekennzeichnet, daß sie 0,1 bis 5 % Gallium enthält.

## Beschreibung

Die Erfindung betrifft eine Goldlegierung nach dem Oberbegriff des Anspruchs 1, welche 70 bis 80 % Gold und 15 bis 25 % Kupfer enthält.

Goldlegierungen für Schmuckzwecke, die im wesentlichen Kupfer, Silber und Zink enthalten, sind seit langem bekannt. Derartige Goldlegierungen bestimmter Zusammensetzung zeichnen sich dadurch aus, daß sie aushärtbar sind. Diese Legierungen können zum Beispiel nach dem Löten wieder ausgehärtet werden. Während des Lötens bei einer Temperatur von ca. 800 Grad Celsius, wird die Legierung weich. Um ihr die für die Beanspruchung während des Tragens notwendige Festigkeit zu geben, muß eine Aushärtung bei einer Temperatur von ca. 400 Grad Celsius vorgenommen werden.

Ein großer Nachteil dieser Glühbehandlung besteht darin, daß durch die Unedelmetallbestandteile in der Legierung dunkle Oxidschichten auf der Oberfläche entstehen, die entweder abgebeizt oder mechanisch entfernt werden müssen. Bei aufwendig gestalteten Schmuckstücken mit schwer zugänglichen Stellen ist dieses Verfahren äußerst schwierig und zeitaufwendig.

Bei Schmuckstücken oder Medaillen, die durch Stanzen oder Prägen hergestellt werden, sollte die Legierung gut verformbar und daher weich sein. Die später notwendig werdende Aushärtung wirkt sich auch hier infolge der sich bildenden Oxidschichten nachteilig aus.

Es ist Aufgabe der Erfindung eine Legierung anzugeben, welche sich bei möglichst niedriger Temperatur, bei der noch keine Oxydationsbildung stattfindet, gut aushärten läßt.

Die Lösung dieser Aufgabe ergibt sich durch die Merkmale des Anspruchs 1. Vorteilhafte Weiterbildungen der Erfindung ergeben sich aus den Unteransprüchen.

Überraschenderweise hat sich gezeigt, daß es Legierungen gibt, die nach dem Weichglühen bei hoher Temperatur auch bei normaler Raumtemperatur mit der Z eit eine Zunahme ihrer Härte beziehungsweise Festigkeit erkennen lassen. Die erfindungsgemäßen Legierungen enthalten 70 bis 80% Gold, 15 bis 25% Kupfer, 0 bis 15% Silber sowie 0,1 bis 5% Gallium. Durch weitere Zusätze von Unedelmetallen, die aus Aluminium, Eisen, Gallium, Indium, Silizium, Zinn und/oder Zink bestehen können, werden zusätzliche Vorteile erreicht.

Die erfindungsgemäßen Legierungen zeichnen sich dadurch aus, daß sie die für Schmucklegierungen wichtigen Eigenschaften der Verarbeitbarkeit, z.B. Gießen, Walzen, Ziehen, spanabhebend Bearbeiten und Polieren hervorragend erfüllen. Auch der rötlich-gelbe Farbton erfüllt die Ansprüche, die an Schmucklegierungen gestellt werden.

Hinzu kommt die überraschend erkannte Eigenschaft, daß diese Legierungen bereits bei Raumtemperatur aushärten, ohne daß eine Wärmebehandlung, die üblicherweise für eine Schmucklegierung eine Erwärmung au mindestens 350 Grad Celsius über einen Zeitraum von 15 Minuten erfordert, notwendig ist.

Schmuckstücke aus diesen Legierungen können daher aus weichgeglühtem Vormaterial unter erleichterten Herstellungsbedingungen gefertigt und mit dem Endfinish versehen werden. Das Schmuckstück erreicht seine notwendige Härte und Festigkeit in einem Zeitraum von wenigen Stunden oder Tagen bei Raumtemperatur.

Überraschend hat sich herausgestellt, daß nach dem Vergießen der erfindungsgemäßen Legierungen während Auslagerung bei Raumtemperatur eine Erhöhung der Härte und Festigkeit eintritt.

Gute Ergebnisse wurden beispielsweise mit einer Legierung erreicht, welche 70 bis 80% Gold, 15 bis 25% Kupfer, 0 bis 5% Silber, 0 bis 0,5% Aluminium, 0 bis 2% Eisen, 0,1 bis 3% Gallium, 0,1 bis 3% Indium, 0 bis 0,5% Silizium, 0,1 bis 3% Zinn und/oder 0,1 bis 3% Zink enthält.

Eine weitere vorteilhafte Legierung weist 70 bis 80% Gold, 15 bis 25% Kupfer, 0,1 bis 5% Silber, 0,1 bis 3% Gallium und/oder 0,1 bis 3% Zink auf.

Des weiteren hat sich eine Legierung als vorteilhaft herausgestellt, welche 70 bis 80% Gold, 15 bis 25% Kupfer, 0,5% Silber, 0,1 bis 1% Gallium und/oder 0,1 bis 2% Zink enthält.

Darüber hinaus hat eine Legierung mit 70 bis 80% Gold, 15 bis 25% Kupfer, 0,1% Silizium und/oder 0,1 bis 2% Zink Vorteile.

In Tabelle 1 sind weitere beispielhafte Zusammensetzungen einiger erfindungsgemäßer Legierungen sowie deren Härtesteigerung nach Auslagerung bei Raumtemperatur angegeben.

## Patentansprüche

1. Goldlegierung für Schmuckzwecke mit 70 bis 80% Gold und 15 bis 25 % Kupfer,
dadurch gekennzeichnet,
daß sie 0,1 bis 5% Gallium enthält.

2. Goldlegierung für Schmuckzwecke nach Anspruch 1,
dadurch gekennzeichnet,
daß sie 0,1 bis 3% Zink enthält.

3. Goldlegierung für Schmuckzwecke nach Anspruch 1 oder 2,
dadurch gekennzeichnet,
daß sie 0,5 bis 5% Silber enthält.

4. Goldlegierung für Schmuckzwecke nach einem der Ansprüche 1 bis 3,
dadurch gekennzeichnet,
daß sie 0,1 bis 0,5% Silizium enthält.

5. Goldlegierung für Schmuckzwecke nach einem der Ansprüche 1 bis 4,
dadurch gekennzeichnet,
daß sie 0,1 bis 2% Eisen und/oder 0,1 bis 3% Indium enthält.

6. Goldlegierung für Schmuckzwecke nach einem der Ansprüche 1 bis 5,
dadurch gekennzeichnet,
daß sie 0,1 bis 0,5% Aluminium und/oder 0,1 bis 3% Zinn enthält.
